# FASCICULE DE BREVET EUROPEEN

(11) **EP 0 267 858 B1**
(45) Date de publication et mention de la délivrance du brevet: **07.03.1990**
(21) Numéro de dépôt: 87420284.9
(22) Date de dépôt: 21.10.1987
(51) Int. Cl.: C25B 1/00

(54) **Procédé de fabrication de trichlorure de vanadium en solution aqueuse**
Verfahren zur Herstellung von Vanadiumtrichlorid in wässriger Lösung
Process for manufacturing vanadium trichloride in an aqueous solution

(30) Priorité: 22.10.1986 FR 8614854
(43) Date de publication de la demande: 18.05.1988
(73) Titulaire: METAUX SPECIAUX S.A., F-92400 Courbevoie (FR)
(72) Inventeur: Bernard, Guy, F-73600 Moutiers (FR)
(74) Mandataire: Vanlaer, Marcel

(56) Documents cités:
- US-A- 3 395 974
- US-A- 3 494 729

## Description

La présente invention est relative à un procédé de fabrication de trichlorure de vanadium en solution aqueuse.

Le trichlorure de vanadium en solution aqueuse est utilisé comme catalyseur dans la fabrication de certains élastomères.

L'homme de l'art sait, notamment par le brevet US 4202866, que le tétrachlorure de vanadium VCI₄, obtenu généralement par carbochloration d'anhydride vanadique V₂O₅, est un produit intermédiaire de la fabrication du trichlorure de vanadium anhydre VCl₃, car c'est un composé instable qui se décompose lentement en VC1₃ et en chlore à des températures inférieures à 63°C.

D'où le développement de la fabrication de VOIs en solution aqueuse par décomposition à chaud de VCI₄ en présence de catalyseurs, tels que le soufre par exemple puis, dissolution dans de l'eau du VC1₃ anhydre pour donner une solution brune directement utilisable par le fabricant d'élastomères.

Cependant, ce procédé de fabrication présente quelques inconvénients du fait que la réaction de décomposition du VCI₄ peut être très violente et entraîner la perte de quantités importantes de ce composé sous l'effet du chlore dégagé, soit très lente et nécessiter alors une séparation du VCI₄ résiduel par distillation. C'est pourquoi la demanderesse s'est posée la question de savoir s'il n'était pas possible d'obtenir directement le VC1₃ en solution aqueuse sans passer par la voie du VC1₃ anhydre.

Elle a ainsi été amenée à mettre au point un procédé, qui selon l'invention, est caractérisé en ce que l'on réduit électrolytiquement une solution contenant des ions vanadium pentavalents et/ou tétravalents dans une cellule où le catholyte et l'anolyte sont séparés par une membrane anionique et on poursuit l'électrolyse jusqu'à ce que le potentiel d'une électrode de platine plongeant dans la solution par rapport à une électrode au calomel soit compris entre 100 et -200 mV.

L'invention consiste donc à mettre en oeuvre une solution contenant des ions vanadium pentavalents et/ou tétravalents.

Ces ions sont pentavalents dans le cas d'une solution obtenue par dissolution de pentoxyde de vanadium dans l'acide chlorhydrique qui, comme il est connu, donne lieu à la réaction suivante :
V₂0₅ + 2 HCl → 2 V0₂⁺ + 2 CI- + H₂0

Ces ions sont tétravalents dans le cas d'une solution obtenue par mise en solution aqueuse de VCI₄ suivant la réaction :
VCI₄ + H₂0 - V0²⁺ + 2 H⁺ + 4 CI⁻

Cette solution est à préférer, dans le cas où l'on dispose de VCI₄ car c'est, en général, un produit relativement pur, à la différence du V₂O₅ qui nécessite une purification préalable à sa dissolution dans l'acide chlorhydrique.

Ces ions vanadium sont partiellement tétravalents dans le cas de la dissolution du V₂0s dans VCI₂ acidifié par de l'acide chlorhydrique. Ce VCI₂ peut être facilement obtenu par réduction électrolytique poussée des ions vanadium pentavalents, par exemple.

Le problème posé par la réduction de ces ions pentavalents et tétravalents en ions trivalents et donc en VC1₃ convenable réside dans le fait qu'on n'obtient pas un produit pur et qu'il est toujours plus ou moins souillé par des ions bivalents ou tétravalents.

Le mérite de l'invention est d'avoir mis au point un procédé qui conduit à du VC1₃ exempt d'autres chlorures et qui réponde parfaitement aux exigences des utilisateurs notamment du point de vue concentration en ions trivalents.

Pour cela, la demanderesae a mise au point la réduction dans une cellule d'électrolyse où le catholyte et l'anolyte sont séparés par une membrane anionique. En effet, elle a consta té qu'avec ce moyen la solution de VCls obtenue était particulièrement pure. Cela est dû, semble-t-il, à ce que la membrane évite une réoxydation des io- na vanadium ainsi qu'une éventuelle migration de sous-produits d'oxydation risquant de polluer le catholyte. Cette membrane doit néanmoins laisser passer les ions CI- en excès après la réaction de réduction.

De telles membranes dites anioniques sont disponibles dans le commerce. Elles doivent être choisies ici en fonction de leur tenue mécanique et à la corrosion en milieu acide et de leur résistivité électrique.

De préférence, on choisit celles qui sont réalisées en polychlorure de vinyle et dont la résistivité est comprise entre 1 et 3 Ω/cm².

Afin d'obtenir une solution contenant exclusivement des ions trivalents, on contrôle le taux de réduction au moyen d'une électrode en platine plongeant dans la solution d'électrolyte dont on mesure le potentiel par rapport à une électrode classique au calomel. Ce potentiel initialement compris entre 400 et plus de 1000 mV chute au cours de la réduction et brutalement entre 100 et -200 mV ce qui indique alors que les seuls ions trivalents sont présents dans la solution et que l'on peut donc arrêter la réduction.

De préférence, cette réduction est menée à la température la plus basse possible, au plus 30_{°}C, pour réduire le dégagement d'hydrogène et améliorer le rendement courant de la cellule.

L'expérience a montré que les cathodes en graphite et les anodes en titane rhodié étaient bien adaptées à ce type d'électrolyse.

Ce procédé s'est avéré pouvoir s'appliquer à des solutions convenant à l'utilisation c'est-à-dire contenant entre 100 et 120 g de vanadium par litre.

Cette réduction peut être réalisée aussi bien en batch qu'en continu.

L'invention peut être illustrée à l'aide de l'exemple d'application suivant :

Dans une cellule de type filtre presse en PVDF possédant une cathode de graphite de 1 dm² de surface, une anode de titane rhodié de 1 dm² de surface séparées par une membrane anionique en polychlorure de vinyle de 1 dm² de surface et de résistivité électrique de 1,5 Ω/dm², on fait circuler 1 1 de solution de VCI₄ contenant 113,7 g de vanadium par litre, à un débit de 3 litres à l'heure et on alimente cette cellule avec un courant continu de 6 ampères sous 9 volts de tension. La tension aux bornes d'une électrode de platine par rapport à une électrode au calomel plongeant dans la solution était initialement de 900 mV. Au bout de 11,5 h, cette tension est passée à -200 mV.

On a alors arrêté l'électrolyse et recueilli une solution contenant 100 % d'ions trivalents qui s'est révélée particulièrement efficace lors de son utilisation comme catalyseur.

## Revendications

1. Procédé de fabrication de trichlorure de vanadium en solution aqueuse caractérisé en ce que l'on réduit électrolytiquement une solution contenant des ions vanadium pentavalents et/ou tétravalents dans une cellule où le catholyte et l'anolyte sont séparés par une membrane anionique et que l'on poursuit l'électrolyse jusqu'à ce que le potentiel d'une électrode de platine plongeant dans la solution par rapport à une électrode au calomel soit compris entre 100 et -200 mV.

2. Procédé selon la revendication 1, caractérisé en ce que la solution contenant les ions vanadium est obtenue par mise en solution aqueuse de VCI₄.

3. Procédé selon la revendication 1 caractérisé en ce que la solution contenant les ions vanadium est obtenue par dissolution de pentoxyde de vanadium dans l'acide chlorhydrique.

4. Procédé selon la revendication 1 caractérisé en ce que la solution contenant les ions vanadium est obtenue par dissolution de pentoxyde de vanadium dans du dichlorure de vanadium acidifié.

5. Procédé selon la revendication 1, caractérisé en ce que durant l'électrolyse, on maintient la solution une température inférieure à 30_{°}C.

6. Procédé selon la revendication 1, caractérisé en ce que la solution contient entre 100 et 120 g/I de vanadium.

7. Procédé selon la revendication I caractérisé en ce que l'on amène le courant au catholyte au moyen d'une électrode en graphite.

8. Procédé selon la revendication 1 caractérisé en ce que l'on amène le courant à l'anolyte au moyen d'une électrode en titane rhodié.

## Patentansprüche

1. Verfahren zur Herstellung von Vanadiumtrichlorid in wässeriger Lösung, dadurch gekennzeichnet, daß man elektrolytisch eine fünfwertige und/oder vierwertige Vanadiumionen enthaltende Lösung in einer Zelle reduziert, wo der Katholyt und der Anolyt durch eine anionische Membran getrennt sind, und daß man die Elektrolyse durchführt, bis das Potential einer in die Lösung eintauchenden Platinelektrode bezüglich einer Calomelelektrode im Bereich von 100 bis -200 mV ist.

2. Verfahren nach dem Anspruch 1, dadurch gekennzeichnet, daß die die Vanadiumionen enthaltende Lösung durch Bringen von VCI₄ in wässerige Lösung erhalten wird.

3. Verfahren nach dem Anspruch 1, dadurch gekennzeichnet, daß die die Vanadiumionen enthaltende Lösung durch Auflösung von Vanadiumpentoxid in Salzsäure erhalten wird.

4. Verfahren nach dem Anspruch 1, dadurch gekennzeichnet, daß die die Vanadiumionen enthaltende Lösung durch Auflösung von Vanadiumpentoxid in angesäuertem Vanadiumdichlorid.erhalten wird.

5. Verfahren nach dem Anspruch 1, dadurch gekennzeichnet, daß man während der Elektrolyse die Lösung auf einer Temperatur unter 30_{°}C hält.

6. Verfahren nach dem Anspruch 1, dadurch gekennzeichnet, daß die Lösung 100 bis 120 g/I Vanadium enthält.

7. Verfahren nach dem Anspruch 1, dadurch gekennzeichnet, daß man den Strom dem Katholyten mittels einer Graphitelektrode zuführt.

8. Verfahren nach dem Anspruch 1, dadurch gekennzeichnet, daß man den Strom dem Anolyten mittels einer Elektrode aus rhodiniertem Titan zuführt.

## Claims

1. Process for the production of vanadium trichloride in aqueous solution, characterized in that electrolytic reduction takes place of a solution containing pentavalent and/or tetravalent vanadium ions in a cell, where the catholyte and anolyte are separated by an anionic membrane and electrolysis is continued until the potential of a platinum electrode immersed in the solution compared with a calomel electrode is between 100 and -200 mV.

2. Process according to claim 1, characterized in that the solution containing the vanadium ions is obtained by placing VCI₄ in aqueous solution.

3. Process according to claim 1, characterized in that the solution containing the vanadium ions is obtained by dissolving vanadium pentoxide in hydrochloric acid.

4. Process according to claim 1, characterized in that the solution containing the vanadium ions is obtained by dissolving vanadium pentoxide in acidified vanadium dichloride.

5. Process according to claim 1, characterized in that the solution is kept at a temperature below 30°C during electrolysis.

6. Process according to claim 1, characterized in that the solution contains between 100 and 120 g/I of vanadium.

7. Process according to claim 1, characterized in that the current is supplied to the catholyte by means of a graphite electrode.

8. Process according to claim 1, characterized in that the current is supplied to the anolyte by means of a rhodium-containing titanium electrode.
